# EUROPÄISCHE PATENTANMELDUNG

(11) **EP 4 386 807 A1**
(43) Veröffentlichungstag der Anmeldung: **19.06.2024**
(21) Anmeldenummer: 22213286.2
(22) Anmeldetag: 13.12.2022
(51) Int. Cl.: H01J 35/10

(54) **RÖNTGENDREHANODE MIT ZWEI UNTERSCHIEDLICHEN KORNSTRUKTUREN IM BRENNBAHNBELAG**

(71) Anmelder: Plansee SE, 6600 Reutte (AT)
(72) Erfinder: SCHATTE, Jürgen, 6600 Reutte (AT); ZOBL, Gebhard, 6600 Reutte (AT); SILLER, Maximilian, 6600 Reutte (AT); SCHWARZ, Thomas, 6600 Reutte (AT)
(74) Vertreter: Ciesla, Dirk

(57) **Zusammenfassung**

Röntgendrehanode zur Erzeugung von Röntgenstrahlen, welche einen Trägerkörper und mindestens einen ringförmigen, sich entlang einer Brennbahn erstreckenden Brennbahnbelag auf dem Trägerkörper aufweist, wobei der Trägerkörper aus Mo oder einer Mo-basierten Legierung besteht und der mindestens eine ringförmige Brennbahnbelag aus W oder einer W-basierten Legierung besteht, dadurch gekennzeichnet, dass der Brennbahnbelag ausgehend vom Trägerkörper in senkrechter Richtung zu der Brennbahnfläche eine erste und eine direkt darüber liegende zweite Schicht aufweist, wobei die erste Schicht eine von der zweiten Schicht abweichende Kornstruktur aufweist.

## Beschreibung

Die vorliegende Erfindung betrifft eine Röntgendrehanode mit mindestens einem ringförmigen, sich entlang einer Brennbahnfläche erstreckenden Brennbahnbelag, wobei der Brennbahnbelag ausgehend vom Trägerkörper in senkrechter Richtung zu der Brennbahnfläche eine erste und eine direkt darüber liegende zweite Schicht aufweist und wobei die erste Schicht eine von der zweiten Schicht abweichende Kornstruktur aufweist.

Röntgendrehanoden werden in Röntgenröhren zur Erzeugung von Röntgenstrahlen eingesetzt. Im Betrieb werden Elektronen aus einer Kathode der Röntgenröhre emittiert und in Form eines fokussierten Elektronenstrahls auf die in Rotation versetzte Röntgendrehanode beschleunigt. Veranlasst durch die Drehbewegung der Röntgendrehanode wird durch den Elektronenstrahl eine ringförmige Bahn - die Brennbahn - abgetastet. Röntgendrehanoden weisen im Bereich der Brennbahn einen Brennbahnbelag auf, der auf einem Trägerkörper ausgebildet ist. Eine Röntgendrehanode dreht sich mit hoher Drehzahl unter dem fokussierten Elektronenstrahl. Der globale Spannungszustand einer Röntgendrehanode ergibt sich, wenn die Leistungsdichte im Brennfleck gleichmäßig über die gesamte überstrichene Fläche aufgeteilt wird. Jedes Mal, wenn ein bestimmtes Oberflächenelement auf der Brennbahn vom Elektronenstrahl direkt getroffen wird (für Hochleistungsanoden z.B. typischerweise für eine Zeitdauer von 10 µsec (1µsec = 1^{∗}10⁻⁶ Sekunden)) ändert sich in diesem Oberflächenelement lokal der Spannungszustand im Vergleich zum globalen Spannungszustand der Röntgendrehanode. Dort wo die Brennbahn vom Elektronenstrahl direkt getroffen wird (d.h. im Brennfleck), kommt es typischerweise zusätzlich zu einem Wechsel von Zug- und Druckspannungen (beim Eintreten in den Elektronenstrahl und beim Verlassen des Elektronenstrahls) und zwar jedes Mal, wenn sich das Oberflächenelement auf der Brennbahn unter dem Elektronenstrahl hindurchbewegt. Druckspannungen entstehen bei Ausdehnung des Oberflächenelements gegenüber dem vergleichsweise kälteren Umfeld. Zugspannungen treten aufgrund der bei hohen Temperaturen plastischen Verformung und aufgrund der bei dem nachfolgenden Abkühlen auftretenden Kontraktion des zuvor stark erwärmten Oberflächenelements auf. Mit fortschreitender Nutzung der Röntgendrehanode kommt es zu einer Alterung des Brennbahnbelags, d.h. es kann im Brennbahnbelag zur Bildung von Ermüdungs- und Thermoschockrissen kommen. Im Laufe des Einsatzes der Röntgendrehanode altert die Brennbahn auch durch lokale Anschmelzung und Partikelablösung. Mit zunehmender Aufrauhung bzw. Rauigkeit der Brennbahnoberfläche wird mehr Energie vom auftreffenden Elektrodenstrahl über die Brennbahnoberfläche aufgenommen da der Anteil an rückgestreuten Elektronen sinkt. Dadurch wird der Effekt der Alterung weiter verstärkt.

Typischerweise werden Röntgendrehanoden pulvermetallurgisch im Verbund hergestellt, d.h. der Trägerkörper und der Brennbahnbelag werden gemeinsam im Verbund gepresst, gesintert, und typischerweise durch Schmieden umgeformt mit einem im Vergleich zu Halbzeugen geringeren Umformgrad (bei Halbzeugen liegt der Umformgrad typischerweise im Bereich von 60 bis 90%). Im Normalfall wird die Röntgendrehanode dann noch rekristallisierend geglüht. Dabei bildet sich sowohl im Trägerkörper als auch im Brennbahnbelag eine annähernd gleichmäßige Kornstruktur aus.

Wie bereits oben beschrieben bilden sich beim Einsatz der Röntgendrehanode Ermüdungs- und Thermoschockrisse, die sich an der Oberfläche des Brennbahnbelags entlang von Korngrenzen fortpflanzen. Bei einer gleichmäßigen Kornstruktur können einzelne Körner bzw. Partikel durch diese Risse bereits an der Brennbahnbelags-Oberfläche unterwandert werden, wodurch sie thermisch isoliert sind und folglich "überhitzen", d.h. die einzelnen Körner bilden Anschmelzungen oder können sich aus der Oberfläche ablösen. Dadurch wird die Brennbahnbelags-Oberfläche rauer. Im Laufe ihres Einsatzes altert die Brennbahn durch fortschreitendes Risswachstum und erhöhte Energieabsorption aus dem Elektronenstrahl wodurch sich folglich Anschmelzungen, Ablösungen von Körnern (Partikel) und Erhöhung der Rauigkeit ergeben. Infolgedessen ist die Lebensdauer von Röntgendrehanoden begrenzt.

Sowohl die Bildung von Rissen im Brennbahnbelag als auch die zusätzlichen Beschädigungen an der Oberfläche des Brennbelags haben nachteilige Folgen für die Röntgendosisausbeute und wirken sich damit negativ auf die Bildqualität der Röntgenaufnahmen aus. Bei Unterschreiten eines kritischen Schwellwertes für die Röntgendosisausbeute muss entweder die ganze Röntgendrehanode ausgetauscht oder zumindest der beschädigte Brennbelag überarbeitet bzw. erneuert werden. Daher besteht der Bedarf nach Röntgendrehanoden mit langer Lebensdauer bzw. langer Nutzungsdauer.

Die AT 12 494 U1 offenbart eine Röntgendrehanode, die einen Trägerkörper und eine Brennbahn aufweist, wobei der Trägerkörper und die Brennbahn pulvermetallurgisch im Verbund hergestellt werden. Somit soll eine Röntgendrehanode bereitgestellt werden, welche eine hohe Dosisausbeute über lange Einsatz-Zeitdauern hinweg ermöglicht, und eine hohe Lebensdauer aufweist. Dabei liegt zumindest ein Abschnitt der Brennbahn in einer nicht rekristallisierten und/oder in einer teil-rekristallisierten Struktur vorliegt. Dies führt zu der oben genannten gleichmäßigen Kornstruktur im Brennbahnbelag und die bereits genannten Nachteile.

Das Gebrauchsmuster AT 001 984 U1 offenbart ein Verfahren zur Herstellung einer Anode für Röntgenröhren. In diesem Verfahren wird der Brennbahnbelag durch induktives Plasmaspritzen auf einen bereits geformten Grundkörper aufgebracht. Dadurch bildet sich der Brennbahnbelag als überwiegend säuliges Gefüge aus. Die Gesamtdicke des Brennbahnbelags liegt in dieser Anmeldung zwischen 0,4 und 0,7 mm (dafür sind in der Regel 20 - 50 maliges Überlagernd der einzelnen Lagen der Spritzschicht erforderlich). Somit kann das Unterwandern der Korngrenzen reduziert werden, was sich positiv auf die Alterung der Anode auswirken kann. Jedoch führt dieses Gefüge dazu, dass sich das Risswachstum praktisch ungehindert (entlang der Korngrenzen) in die Brennbahn hinein in Richtung des Grundmaterials ausbreiten kann. Gegebenenfalls kann es sogar zu Rissen bis hinein ins Grundmaterial kommen. Solch tiefe Risse begrenzen die Lebensdauer einer Röntgendrehanode.

Die EP 0756 308 B1 offenbart eine Röntgenröhre, die einem langzeitigen und kontinuierlichen Einsatz standhält. Hierzu wird auf ein Grundmaterial ein Überzug aus einem Röntgenstrahlen erzeugenden Metall (Brennbahn) mittels CVD (CVD: chemical vapour deposition; deutsch: Chemische Gasphasenabscheidung) aufgebracht. Dabei soll der Brennbahnbelag mittels CVD einen maximalen durchschnittlichen Kristallkorndurchmesser von 30 µm, vorzugsweise maximal 10 µm, aufweisen. Laut diesem Patent führt ein kleiner Kristallkorndurchmesser dazu, dass die Aufrauhung der Brennbahnoberfläche unterdrückt wird. Die Dicke der Brennbahn soll nicht mehr als 100 µm aufweisen. Auch hier bildet sich eine säulenförmige Kristallstruktur aus. Die Nachteile solcher Strukturen wurden bereits oben erläutert.

Die WO2016/179615 offenbart eine Röntgenanode, welche eine erste und eine zweite Emissionsschicht auf einem Trägerkörper aufweist. Jedoch sind beide Emissionsschichten durch eine Zwischenschicht getrennt. So kann nach dem Verbrauchen einer ersten Brennbahn (und nach Abtragen der Zwischenschicht) eine zweite neue Brennbahn zur Verfügung gestellt werden. Diese Röntgenanode verzögert jedoch nicht die Alterung der jeweiligen Brennbahn.

Die Aufgabe der vorliegenden Erfindung besteht darin, die Alterung der Brennbahn einer Röntgendrehanode effektiv zu verzögern und so die Lebensdauer der Röntgendrehanode zu verlängern. Insbesondere sollen Ermüdungs- und Thermoschockrisse möglichst direkt von der Brennbahnoberfläche weggeleitet werden und das Auftreten thermisch isolierter Körner an der Brennbahnoberfläche verhindert werden. Um zu vermeiden, dass die Risse nicht ungehindert ins Grundmaterial laufen, soll darüber hinaus der Rissfortschritt in Richtung des Grundmaterials gestoppt werden. Des Weiteren besteht die Aufgabe der vorliegenden Erfindung darin ein Verfahren zur Herstellung einer solchen Röntgendrehanode bereitzustellen.

Die Aufgabe wird durch eine Röntgendrehanode gemäß Anspruch 1 sowie ein Verfahren zur Herstellung einer Röntgendrehanode gemäß Anspruch 10 gelöst. Vorteilhafte Weiterbildungen der Erfindung sind in den abhängigen Ansprüchen gegeben. Dabei gelten Merkmale und Details, die im Zusammenhang mit der erfindungsgemäßen Röntgendrehanode beschrieben sind, selbstverständlich auch im Zusammenhang mit dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Gemäß der vorliegenden Erfindung wird eine Röntgendrehanode zur Erzeugung von Röntgenstrahlen bereitgestellt, welche einen Trägerkörper und mindestens einen ringförmigen, sich entlang einer Brennbahnfläche erstreckenden Brennbahnbelag auf dem Trägerkörper aufweist, wobei der Trägerkörper aus Mo oder einer Mo-basierten Legierung besteht, und der mindestens eine ringförmige Brennbahnbelag aus W oder einer W-basierten Legierung besteht, dadurch gekennzeichnet, dass der Brennbahnbelag ausgehend vom Trägerkörper in senkrechter Richtung zu der Brennbahnfläche eine erste und eine direkt darüber liegende zweite Schicht aufweist, wobei die erste Schicht eine von der zweiten Schicht abweichende Kornstruktur aufweist.

Die Erfinder haben festgestellt, dass in der erfindungsgemäßen Röntgendrehanode durch bewusstes Einstellen von zwei unterschiedlichen Kornstrukturen im Brennbahnbelag gezielt die Rissbildung und der Rissfortschritt beeinflusst werden. Darüber hinaus wird das Anschmelzen von Körnern sowie das Unterwandern von Körnern an der Brennbahnoberfläche deutlich reduziert.

Insbesondere können diese Effekte erzielt werden, wenn die erste Schicht des Brennbahnbelags eine globulare Kornstruktur aufweist und die zweite Schicht vorzugsweise eine stängelige Kornstruktur aufweist. Eine an der Oberfläche liegende gerichtete (stängelige) Kornstruktur des Brennbahnbelags (zweite Schicht) reduziert das Unterwandern von Korngrenzen, was sich positiv auf die Alterung auswirkt. Die Ermüdungs- und Thermoschockrisse werden durch diese gerichtete Kornstruktur möglichst direkt in die Tiefe geleitet, wo sie auf eine unterschiedliche (globulare) Kornstruktur (erste Schicht) treffen, welche die von der Brennbahnoberfläche kommenden Risse von der vertikalen Richtung ablenkt und somit den Rissfortschritt bremst. Damit kann die Alterung der Brennbahn effektiv verzögert werden und durch das Begrenzen der Risstiefen auch die Lebensdauer der Röntgendrehanode verlängert werden. Durch die von der Oberfläche direkt in die Tiefe geleiteten Risse werden die bei Aufbringung der Elektronenstrahlbelastung und Ausschalten der Elektronenstrahlbelastung wechselnde Zug- und Druckspannungen in der Brennbahnoberfläche effektiv reduziert, was zu einer signifikant reduzierten Alterung in der direkten Umgebung der Risse führt.

Der Trägerkörper der Röntgendrehanode besteht im Hinblick auf thermische Dehnungen aus Molybdän oder einer Molybdän-basierte Legierungen (wie z.B. insbesondere TZM und MHC). Diese Materialien haben sich im Hinblick auf die hohen thermischen und mechanischen Belastungen besonders bewährt. Der Begriff "besteht" schließt hier grundsätzlich nicht aus, dass der Trägerkörper auch noch zusätzliche Anbauteile oder weitere Beschichtung aufweisen kann, welche beispielsweise einen Teil der Oberfläche bedecken, und aus einem anderen Material gefertigt sind. Vorzugsweise besteht der Trägerkörper jedoch aus Molybdän oder einer Molybdän-basierte Legierungen. Mit einer Molybdän-basierten Legierung wird insbesondere auf eine Legierung Bezug genommen, die Molybdän als Hauptbestandteil, d.h. zu einem höheren Anteil (gemessen in Gewichtsprozent) als jedes, der jeweils anderen, enthaltenen Elemente aufweist, d.h. mindestens 50 Gew.% Molybdän enthält. Insbesondere kann die Molybdän-basierte Legierung einen Anteil von mindestens 80 Gew.% Molybdän, vorzugsweise von mindestens 90 Gew.% Molybdän, besonders bevorzugt mindestens 98 Gew.% Molybdän aufweisen.

Auf dem Trägerkörper ist im Bereich der Brennbahn mindestens ein umlaufender bzw. ringförmiger, sich entlang einer Brennbahnfläche erstreckender Brennbahnbelag vorgesehen. Wie bereits oben erwähnt können an dem Trägerkörper, insbesondere auf der, von der Brennbahn abgewandten Seite, auch noch weitere Schichten, wie beispielsweise eine Emissivitätsschicht, oder Anbauteile, etc., wie beispielsweise ein Grafitkörper, etc. vorgesehen sein.

Als Brennbahn wird in dem vorliegenden Zusammenhang der Oberflächenabschnitt der Röntgendrehanode bezeichnet, der zum Abtasten mit einem Elektronenstrahl bestimmt ist (und über den im Einsatz der Röntgendrehanode dementsprechend der Elektronenstrahl geführt wird). Die Brennbahn kann dementsprechend einen oder mehrere Oberflächenabschnitte eines in der Regel ringförmig ausgebildeten Brennbahnbelags bilden.

Insbesondere weist der Trägerkörper im Bereich der Brennbahn eine abgewinkelte Brennbahnfläche auf, die vorzugsweise eine umlaufende Kegelstumpf-Mantelfläche bildet. Die Brennbahnfläche ist abgewinkelt relativ zu einer sich senkrecht zu der Drehachse erstreckenden Referenzebene, wodurch der Austritt der erzeugten Röntgenstrahlung durch ein seitlich gelegenes Austrittsfenster des jeweiligen Röntgengeräts ermöglicht wird. Beispielsweise bildet die Brennbahnfläche einen Brennbahnwinkel im Bereich von 2°-16,25°, insbesondere von 7°-13°, relativ zu dieser Referenzfläche aus. In einer weiteren Ausführungsform können zwei Brennbahnteilflächen mit zwei unterschiedlichen Winkeln die Brennbahnfläche bilden.

Gemäß einer bevorzugten Ausführungsform wird TZM als Material für den Trägerkörper verwendet. Dabei weist die Molybdän-Legierung TZM einen Titan-Anteil von 0,40 bis 0,55 Gew.%, einen Zirkonium-Anteil von 0,06 bis 0,12 Gew.%, einen Kohlenstoff-Anteil von 0,005-0,04 Gew.%, einen Sauerstoff-Anteil von weniger als 0,03 Gew.% und den verbleibenden Anteil (von eventuellen Verunreinigungen abgesehen) Molybdän auf. In einer weiteren bevorzugten Ausführungsform wird MHC als Material für den Trägerkörper eingesetzt. Als MHC wird in diesem Zusammenhang eine Molybdän-Legierung verstanden, die einen Hafnium-Anteil von 1,0 bis 1,3 Gew.%, einen Kohlenstoffanteil von 0,05 bis 0,12 Gew.%, einen Sauerstoffanteil von weniger als 0,06 Gew.% und den verbleibenden Anteil (von eventuellen Verunreinigungen abgesehen) Molybdän aufweist. Beide Legierungen (TZM, MHC) weisen eine hohe Festigkeit und Härte auf. Ihre mechanischen Eigenschaften bleiben bei hohen Temperaturen weitestgehend erhalten, wodurch auch höhere Einsatztemperaturen der Röntgendrehanode möglich sind.

Gemäß der vorliegenden Erfindung besteht das Brennbahnmaterial im Bereich der Brennbahn aus Wolfram oder einer Wolfram-basierte Legierung. Der Begriff "besteht" schließt hier grundsätzlich nicht aus, dass beispielsweise das Brennbahnmaterial auch aus zwei (oder mehr) unterschiedlichen Wolfram-basierten Legierungen bestehen kann. Insbesondere ist mindestens ein auf einem Trägerkörper ausgebildeter Brennbahnbelag aus den genannten Materialien gebildet. Mit einer Wolfram-basierten Legierung wird insbesondere auf eine Legierung Bezug genommen, die Wolfram als Hauptbestandteil, d.h. zu einem höheren Anteil (gemessen in Gewichtsprozent) als jedes, der jeweils anderen, enthaltenen Elemente aufweist, d.h. mindestens 50 Gew.% Wolfram enthält. Insbesondere kann die Wolfram-basierte Legierung einen Anteil von mindestens 70 Gew.% Wolfram, vorzugsweise von mindestens 85 Gew.% Wolfram, besonders bevorzugt mindestens von 90 Gew.% Wolfram aufweisen.

In einer bevorzugten Ausführungsform wird der Brennbahnbelag aus einer Wolfram (W)-Rhenium (Re)-Legierung gebildet, die einen Rhenium-Anteil von bis zu 15 Gew.% (Gew.%: Gewichtsprozent) aufweisen kann. Insbesondere liegt der Rhenium-Anteil in einem Bereich von 5 - 10 Gew.%. Die genannten Materialien sind im Hinblick auf die hohen, thermischen Belastungen und im Hinblick auf eine möglichst hohe Dosis von Röntgenstrahlung vorteilhaft. Die Zusammensetzung der ersten Schicht des Brennbahnbelags und der zweiten Schicht des Brennbahnbelags können identisch sein. Es ist aber auch möglich, dass sich die Zusammensetzung der ersten Schicht des Brennbahnbelags von der Zusammensetzung der zweiten Schicht des Brennbahnbelags unterscheidet, wobei es sich in beiden Fällen aber um eine Wolfram oder Wolfram-basierte Legierung handelt. In einer Ausführungsform kann so die Brennbahn aus einer ersten Schicht mit einer W-Re-Legierung mit 10 Gew.% Re und einer zweiten Schicht aus W-Re mit 5 Gew.% Re gebildet werden. Diese Ausführungsform bietet den Vorteil, dass die erste Schicht (welche vorzugsweise pulvermetallurgisch hergestellt wurde) einen besseren Risswiderstand bei mittleren Temperaturen (beispielsweise 500 bis 1000°C) aufbringt und die zweite Schicht, welche vorzugsweise durch Plasmaspritzen aufgebracht wurde, bei gleichen Einsatztemperaturen weniger Rhenium-Dampfdruck beim Einsatz der Röntgendrehanode erzeugt. Rhenium hat einen höheren Dampfdruck als Wolfram. Je geringer der Stoffmengenanteil an Re desto geringer der Dampfdruck der Legierung. Bei hohem Dampfdruck wird durch die lokale Erhitzung das Vakuum in der Röhre beeinträchtigt, was z.B. zu Spannungsinstabilitäten wie Arcs führen kann.

Der Brennbahnbelag (der auch als Emissionsschicht bezeichnet wird), der sich entlang einer Brennbahnfläche erstreckt ist dadurch gekennzeichnet, dass er eine erste Schicht und eine direkt darüber liegende zweite Schicht aufweist, wobei jede Schicht eine unterschiedliche Kornstruktur aufweist. Die Kornstruktur beschreibt ein Korngefüge das beispielsweise über Korngrößen, Korngrößenverteilung, Kornstreckungsverhältnis, Rekristallisationsgrad etc. unterschieden werden kann. Vorzugsweise kann die Kornstruktur über die Korngröße oder das Kornstreckungsverhältnis unterschieden werden. In der erfindungsgemäßen Röntgendrehanode wird der Brennbahnbelag ausgehend vom Trägerkörper in senkrechter Richtung zu der Brennbahnfläche definiert. Insbesondere weist der Brennbahnbelag keine Zwischenschicht (Barriereschicht) auf, welche die erste Schicht von der zweiten Schicht trennt bzw. beabstandet. Bevorzugt sind zum verbesserten Wärmeabfluss der Trägerkörper sowie die erste und die zweite Schicht des Brennbahnbelags jeweils stoffschlüssig miteinander verbunden.

Gemäß einer Weiterbildung weist die erste Schicht des Brennbahnbelags eine globulare Kornstruktur auf und die zweite Schicht weist vorzugsweise eine stängelige Kornstruktur auf. Als erste Schicht wird die Schicht bezeichnet, die sich direkt auf dem Trägerkörper befindet. Globulare Kornstruktur bezieht sich gemäß der Erfindung auf ein Gefüge mit größtenteils annähernd gleichförmigen Körnern. Größtenteils bedeutet in diesem Falle, dass mindestens 80% der Körner im Mikroskop eine globulare Struktur aufweisen, bevorzugt mehr als 90% der Körner eine globulare Struktur aufweisen. Die Untersuchung dieser charakteristischen Merkmale erfolgt im Querschliff in lichtmikroskopischer oder elektronenmikroskopischer Aufnahme. Diese Mikrostruktur bzw. Kornstruktur der ersten Schicht kann auch durch das sogenannte Kornstreckungsverhältnis (engl.: grain aspect ratio) beschrieben werden, welches das Verhältnis von Kornlänge zu Kornbreite angibt. Für die globulare Kornstruktur ergibt sich in senkrechter Richtung zur Brennbahnfläche bzw. Brennbahnoberfläche ein mittleres Kornstreckungsverhältnis von ≤ 1, insbesondere ein mittleres Kornstreckungsverhältnis von (0,5 - 0,95):1, vorzugweise (0,7 - 0,9):1. Die Kornstreckung wird mittels Linienschnittverfahren nach ASTM E112 bestimmt. Solch eine Mikrostruktur kann beispielsweise nach einer pulvermetallurgischen Herstellung und vorzugsweise anschließendem Umformen (beispielsweise Schmieden) auftreten. Durch das Umformen kann dann eine leichte Vorzugsorientierung (parallel zur Brennbahnfläche) der Körner vorliegen.

Wird die erste Schicht über ein pulvermetallurgisches Verfahren (P/M-Verfahren) hergestellt, können in der Mikrostruktur der ersten Schicht Poren über den gesamten Querschnitt des Brennbahnbelags verteilt sein. Diese sind beispielsweise lichtmikroskopisch als kleine schwarze Punkte zu erkennen. Die mittlere Korngröße liegt bei der ersten Schicht typischerweise zwischen 10 und 75 µm, insbesondere im Bereich von 20-70 µm, bevorzugt zwischen 20-45 µm (aus mikroskopischen Schliffbildern nach ASTM E112). Diese erste Schicht kann in einer weiteren Ausführungsform aus unterschiedlichen W-Legierungen bestehen.

Vorzugsweise wird die erste Schicht des Brennbahnbelags mit dem Trägerköper pulvermetallurgisch im Verbund hergestellt. Unter einer pulvermetallurgischen Herstellung wird verstanden, dass die Herstellung die Schritte des Pressens entsprechender Ausgangspulver zu einem Pressling und des Sinterns des Presslings umfasst. Darüber hinaus kann das Herstellungsverfahren auch noch weitere Schritte aufweisen, wie z.B. das Mischen und Homogenisieren (z.B. in einem Pflugscharmischer) der zu pressenden Pulver, etc.. Das Sinterteil wird vorzugweise auch noch weiteren Bearbeitungsschritten unterzogen, wie z.B. einer Umformung (Walzen, Schmieden, etc.), so dass es anschließend in einer Umformstruktur vorliegt, einer anschließenden Glühung (typischerweise rekristallisierend), etc..

Die zweite Schicht des Brennbahnbelags weist eine überwiegend stängelige bzw. säuliges Korngefüge/Kornstruktur auf, wobei die einzelnen Körner eine gemeinsame Wachstumsrichtung aufweisen, d.h. nahezu in derselben Richtung ausgerichtet sind. Das säulige Korngefüge ist bevorzugt in annähernd senkrechter Richtung zur Brennbahnoberfläche ausgerichtet. Das mittlere Kornstreckungsverhältnis in senkrechter Richtung zur Brennbahnfläche liegt dabei bei mehr als 1, insbesondere bei (1,5 - 5):1, bevorzugt (1,5 - 3):1. Die mittlere Korngrößen liegen hierbei zwischen 5 und 35 µm, vorzugsweise zwischen 10 und 15 µm (aus mikroskopischen Schliffbildern nach ASTM E112).

Bevorzugt ist die zweite Schicht des Brennbahnbelags durch thermisches Spritzen, insbesondere Plasmaspritzen, wie beispielsweise Vakuum-Plasma-Spritzen (VPS), hergestellt.

Die Erfinder haben festgestellt, dass die erfindungsgemäße Röntgendrehanode mit zwei unterschiedlichen Kornstrukturen im Brennbahnbelags folgende Vorteile bietet:
Die stängelige Kornstruktur, d.h. die zweite Schicht, leitet diese Kornstruktur Ermüdungs- und Thermoschockrisse direkt in die Tiefe, d.h. weg von der Oberfläche der Brennbahn. Dadurch verringert sich die Entstehung von thermisch isolierten Körnern an der Oberfläche der Brennbahn. Die globulare Kornstruktur, d.h. die erste Schicht, kann die von der Oberfläche der Brennbahn kommenden Risse an den Korngrenzen ablenken, wodurch der Rissfortschritt gebremst wird. Mit entfernterer Distanz von der Brennbahnoberfläche wird der Wärmeabfluss weg von der Brennbahnoberfläche dadurch kaum beeinflusst. Hierdurch kann die Lebensdauer der erfindungsgemäßen Röntgendrehanode signifikant verlängert werden.

In einer Ausführungsform der Erfindung werden die unterschiedlichen Kornstrukturen des Brennbahnbelags dadurch erreicht, dass die erste Schicht des Brennbahnbelags pulvermetallurgisch hergestellt ist und vorzugsweise die zweite Schicht des Brennbahnbelags durch Plasmaspritzen, insbesondere Vakuum-Plasmaspritzen, hergestellt ist.

In einer bevorzugten Ausführungsform weist die zweite Schicht des Brennbahnbelags eine Schichtdicke von mindestens 250 µm auf. Wie bereits oben beschrieben treten bei der Röntgendrehanode jedes Mal, wenn sich das Oberflächenelement unter dem Elektronenstrahl hindurch bewegt, nahe der Oberfläche zusätzliche Zug- und Druckspannungen auf. Diese Veränderungen im Vergleich zum globalen Spannungszustand der Anode reichen für Hochleistungsanoden typisch bis zu 200 µm von der Brennbahn-Oberfläche senkrecht in die Tiefe und führen in diesem Bereich im Vergleich zum globalen Spannungszustand der Anode zu höheren Spannungen bzw. zu zusätzlichen zyklischen Spannungswechseln im Mikrosekunden

Durch die Kornstruktur der zweiten Schicht (in dieser Schichtdicke) und dadurch direkt in die Tiefe gelenkten Rissen können die Zug- und Druckspannungen in der Brennbahnoberfläche (ausgelöst durch die Elektronenstrahl-Belastung und -Entlastung) effektiv reduziert werden, was zu einer signifikant reduzierten Alterung (bzw. Aufrauhung) in der direkten Umgebung der Risse führt. Um die oberflächenentspannende Wirkung besonders in dem vom Überstreichen des Elektronenstrahls beeinflussten Volumen voll zu entfalten, sollte die Schicht mit stängeliger Kornstruktur eine Dicke bzw. Tiefe von mindestens 250 µm haben. In diesem Tiefenbereich spielt eine Rissablenkung eine immer kleinere Rolle für die lokale Überhitzung und damit die beschleunigte Alterung der Brennbahnoberfläche. Ein gerader Rissfortschritt bis in das Trägermaterial muss vermieden werden, da sonst der Elektronenstrahl auf die Mo-Basis Legierung treffen könnte und die Mo-Basis-Legierung einen wesentlich niedrigeren Schmelzpunkt als die Brennbahnlegierung aufweist, was zu einer unzulässigen, verstärkten Verdampfung im Elektronenstrahl und damit potentiell zu Spannungsüberschlägen (sogenannten Arcs) führen könnte.

Die Gesamtdicke des Brennbahnbelags der erfindungsgemäßem Röntgendrehanode, d.h. die Dicke der ersten und zweiten Schicht, liegt vorzugsweise zwischen 0,5 und 1,3 mm, bevorzugter zwischen 0,7 und 1,0 mm. Damit ergibt sich auch eine Mindestdicke für die erste Schicht des Brennbahnbelags, welche zwischen 0,25 und 1,05 mm liegt, bevorzugt zwischen 0,45 und 0,75 mm.

In einer alternativen Ausführungsform weist die erfindungsgemäße Röntgendrehanode mehrere, umlaufend gleichmäßig angeordnete und durch die Dicke des Trägerkörpers sowie die Dicke des Brennbahnbelags hindurchgehende Schlitze/Entlastungsschlitze auf, die sich jeweils über einen radialen Abschnitt im Bereich zwischen dem Außenumfang (d.h. die Schlitze öffnen sich in den Außenumfang) des Trägerkörpers und dem Loch des Trägerkörpers erstrecken (d.h. die Schlitze enden radial außerhalb des Lochs des Trägerkörpers). Derartige Schlitze ermöglichen im Einsatz bei den auftretenden erhöhten Temperaturen eine Dehnung des Materials der Röntgendrehanode im Außenbereich und reduzieren dabei die plastische Verformung, wodurch Spannungen innerhalb des Materials und damit eine Materialermüdung reduziert bzw. ein Materialversagen vermieden werden. Derartige Schlitze können sich dabei exakt radial erstrecken (die Richtungsangaben radial und axial beziehen sich auf eine vorgegebene Drehachse der Röntgendrehanode). Alternativ können sie aber auch leicht schräg zur radialen Richtung verlaufen (z.B. mit einem Winkel von >0° bis zu 5°). Der Verlauf in Bezug auf die radiale Richtung, der Verlauf in Bezug auf die axiale Richtung (auch hier können sie leicht geneigt zur axialen Richtung verlaufen, z.B. geneigt um einen Winkel im Bereich von 1°-10°), und/oder die Breite der Schlitze kann/können gemäß einer vorgegebenen Kontur variieren. Ferner können am Ende der Schlitze (d.h. am radial inneren Ende) auch Abschlussbohrungen, die sich vorzugsweise durch die Dicke des Trägerkörpers hindurch erstrecken und jeweils einen größeren Durchmesser als die Breite der einmündenden Schlitze aufweisen, und/oder eine umlaufende Rinne vorgesehen sein. Vorzugsweise sind alle Schlitze symmetrisch zueinander in Bezug auf die Drehachse ausgebildet. Die Vorsehung solcher Schlitze ist insbesondere dann vorteilhaft, wenn die Dicke des Trägerkörpers zu der Drehachse hin zunimmt.

Die vorliegende Erfindung betrifft ferner ein Verfahren zum Herstellen einer Röntgendrehanode, insbesondere zur Herstellung einer erfindungsgemäßen Röntgendrehanode, die gegebenenfalls gemäß einer oder mehrerer der oben beschriebenen Weiterbildungen und/oder Varianten ausgebildet ist, wobei das Verfahren die nachfolgenden Schritte aufweist:
a) Bereitstellen eines Röntgendrehanoden-Grundkörpers mit einem Trägerkörper aus Mo, oder einer Mo-basierten Legierung und mindestens einem auf dem Trägerkörper ringförmig ausgebildeten, sich entlang der Brennbahnfläche erstreckenden Brennbahnbelagsabschnitt aus W oder einer W-basierten Legierung, sodass der Brennbahnbelagsabschnitt ausgehend vom Trägerkörper in senkrechter Richtung zur Brennbahnfläche des Röntgendrehanoden-Grundkörpers eine erste Schicht aufweist;
b) Aufbringen einer zweiten Schicht aus W oder einer W-basierten Legierung direkt auf die erste Schicht des Brennbahnbelagsabschnitts durch ein thermisches Beschichtungsverfahren, sodass der Brennbahnbelagsabschnitt in senkrechter Richtung zur Brennbahnfläche des Röntgendrehanoden-Grundkörpers die erste und eine direkt darüber liegende zweite Schicht aufweist, wobei die erste Schicht eine von der zweiten Schicht abweichende Kornstruktur aufweist.

Der Röntgendrehanoden-Grundkörper weist einen Trägerkörper und mindestens einen ringförmig ausgebildeten Brennbahnbelagsabschnitt auf. Dabei kann der Röntgendrehanoden-Grundkörper ein neu hergestellter Grundkörper, ein Ausschuss-Grundkörper (welcher beispielsweise nach der Herstellung Defekte im Brennbahnbelag aufweist) oder ein bereits gealterter bzw. benutzter Grundkörper sein. Benutzt in diesem Zusammenhang bedeutet, dass die Brennbahn bereits mit einem Elektronenstrahl in Kontakt war. Wird ein neu hergestellter Grundkörper bereitgestellt, ist dieser vorzugweise pulvermetallurgisch über Pressen und Sintern entsprechender Ausgangspulver und vorzugsweise anschließendem Umformen (z.B. Heißschmieden, Kaltschmieden etc.) hergestellt.

Auch Röntgendrehanoden, die bereits im Einsatz waren und folglich die Oberfläche des Brennbahnbelags gealtert ist, können mit dem erfindungsgemäßen Verfahren wieder aufgearbeitet werden (auch als "Rework" bezeichnet; z.B. Abarbeiten und Neuauftrag der Brennbahn bzw. Brennspur). Ein gealterter Brennbahnbelag beschreibt eine Ermüdung des Brennbahnbelags bei fortschreitender Belastung/Benutzung der Röntgendrehanode. Solch ein gealterter Brennbahnbelag kann überarbeitet bzw. erneuert werden. Dabei wird der verbrauchte Brennbahnbelag bis zu einer rissfreien Oberfläche abgetragen werden, d.h. insbesondere die Schicht des Brennbahnbelags die an der Oberfläche vorhanden ist. Dabei wird nicht der komplette Brennbahnbelag bis zum Trägerkörper abgetragen, sodass ein Teil des Brennbahnbelags (die erste Schicht) erhalten bleibt. Der gebrauchte Brennbahnbelag kann auch in Form einer Kalotte entfernt werden. Die Kalotte ist die gekrümmte Fläche eines Kugelabschnitts mit welcher der Brennbahnbelag abgearbeitet wird. Dadurch kann wiederum Material eingespart werden, was die Nachhaltigkeit noch weiter erhöht.

Vorteil der Erfindung ist also nicht nur die Erneuerung des Brennbahnbelags, sondern dass durch die spezielle Kornstruktur des Brennbahnbelags dieser belastungsfähiger wird und somit die Alterung der Röntgendrehanode verlangsamt wird.

Aus ökologischen, Nachhaltigkeits- und Kosten-Gesichtspunkten ist es erstrebenswert, Röntgendrehanoden, bei denen eine Weiterverwendung oder eine Aufbereitung möglich ist, einer solchen zuzuführen.

Im erfindungsgemäßen Verfahren wird bei einem gebrauchten Grundkörper die gealterte/benutzte Oberfläche des Brennbahnbelags abgetragen und anschließend durch Plasmaspritzen eine Brennbahnschicht (die zweite Schicht) aufgebracht, die eine stängelige Kornstruktur aufweist. Dadurch können gebraucht Röntgendrehanoden wiederverwendet werden und darüber hinaus die Alterung der aufgearbeiteten Röntgendrehanoden verzögert werden, was enorm ressourcenschonend ist.

Zusätzlich kann das erfindungsgemäße Verfahren auch für Röntgendrehanoden-Grundkörper verwendet werden, welche nach der Herstellung Pressen, Sintern, und vorzugsweise Schmieden und mechanische Bearbeitung Schäden in der Oberfläche des Brennbahnbelags aufweisen (sogenannte Ausschuss-Anoden). Hierfür wird ebenfalls die Oberfläche des Brennbahnbelags abgetragen, um die Schäden zu beseitigen und anschließend durch Plasmaspritzen eine Brennbahnschicht (die zweite Schicht) aufgebracht, die eine stängelige Kornstruktur aufweist.

Die zweite Schicht des Brennbahnbelags wird bevorzugt über ein thermisches Spritzverfahren, wie Plasmaspritzen, aufgebracht.

Obwohl es möglich ist, die zweite Schicht in einer einzigen Lage durch Plasmaspritzen aufzubringen, kann der Brennbahnbelag auch aus mehreren übereinandergelegten Spritzschichten bestehen. In einer Ausführungsform des erfindungsgenäßen Verfahrens wird die zweite Schicht mehrlagig durch das thermisches Beschichtungsverfahren bzw. Plasmaspritzen aufgebracht. Dabei entspricht eine Lage der Plasmaschicht einer Umdrehung der Röntgendrehanode durch den Plasmastrahl. Das Überlagern dieser ersten und wahlweise der nachfolgenden Lagen führt dann zu einer mehrlagigen Spritzschicht. Besonders bevorzugt weist diese Spritzschicht, d.h. die zweite Schicht, eine Stärke von 250 µm oder mehr auf.

In einer Ausführungsform wird die Röntgendrehanode nach Aufbringen der zweiten Schicht einer Wärmebehandlung unterzogen. Zweck dieser Wärmebehandlung ist sowohl eine weitere Verbesserung von Gefügestrukturen durch Diffusionsprozesse als auch ein Entgasen der Anode. Die Temperatur der Glühbehandlung ist unter anderem abhängig vom Material, mit dem der Grundkörper gefertigt wurde. In der Regel wird die Wärmebehandlung bei Temperaturen von 1350°C oder darüber, vorzugsweise über 1600°C, besonders bevorzugt über 1700°C durchgeführt typischerweise 1 h oder mehr. Insbesondere verkürzt sich die Zeitdauer der Wärmebehandlung je höher die Glühtemperatur ist.

Weitere Vorteile und Zweckmäßigkeiten der Erfindung ergeben sich anhand der nachfolgenden Beschreibung von Ausführungsbeispielen unter Bezugnahme auf die beigefügten Figuren.

Von den Figuren zeigen:
- Fig. 1:: schematische Darstellung einer erfindungsgemäßen Röntgendrehanode im Querschnitt;
- Fig. 2:: Röntgenelektronenmikroskopische Darstellung der Brennbahn auf dem Trägerkörper im Querschnitt (ca. 50-fache Vergrößerung)
- Fig. 3a: Röntgenelektronenmikroskopische Darstellung der Brennbahn auf dem Trägerkörper im Querschnitt (ca. 50-fache Vergrößerung) mittels eines Softwareprogramms sind die Korngrenzen gut zu erkennen;
- Fig. 3b: Fig. 3a in vergrößerter Auflösung, ohne Trägerkörper (ca. 250-fache Vergrößerung)
- Fig. 4a/4b: schematische Darstellung eines Rework-Ablaufs einer gebrauchten Röntgendrehanode im Querschnitt
- Fig. 5a/5b: schematische Darstellung eines Rework-Ablaufs einer gebrauchten Röntgendrehanode im Querschnitt
- Fig. 5c: Lichtmikroskopische Aufnahme der Fig. 5b (ca. 35 Vergrößerung)

Figur 1 zeigt schematisch den Aufbau einer erfindungsgemäßen Röntgendrehanode im Querschnitt. Die Röntgendrehanode 8 ist rotationssymetrisch zu einer Rotations-Symmetrieachse 4 ausgebildet. Die Röntgendrehanode weist einen scheiben- bzw. tellerförmigen Trägerkörper 2 auf, der auf einer entsprechenden Welle montierbar ist.

Deckseitig ist auf dem Trägerkörper ein Brennbahnbelag 3 aufgebracht, welcher eine erste Schicht 6 und eine direkt darüber liegende zweite Schicht 5 aufweist. In dem Bereich des Brennbahnbelags weist der Trägerkörper 2 eine umlaufende abgeschrägte Brennbahnfläche 10 auf, die relativ zu einer sich senkrecht zu der Drehachse 4 erstreckenden Referenzebene 7 (mit einem Winkel α) abgewinkelt ist. Die äußere Form und der Aufbau der Röntgendrehanode 8 kann, wie in dem Fachgebiet bekannt ist, von der dargestellten Röntgendrehanode abweichen.

Figur 2 zeigt ein REM-SE (Röntgenelektronenmikroskop-Sekundärelektronenkontrast) Bild. Die Figur 2 zeigt in einer ca. 50-fachen Vergrößerung den Trägerkörper C aus TZM auf dem sich der zweischichtige Brennbahnbelag aus W-Re befindet. Beide Schichten des Brennbahnbelags sind aus derselben W-Re-Legierung hergestellt (W: 90 Gew.%, Re: 10 Gew.%). Die erste Schicht A des Brennbahnbelags wurde pulvermetallurgisch im Verbund mit dem Trägerkörper hergestellt. Die zweite Schicht B des Brennbahnbelags ist durch Plasmaspritzen aufgebracht. Deutlich erkennbar ist die globulare Kornstruktur der ersten Schicht A und die stängelige Struktur der zweiten Schicht B.

Figuren 3 a und 3b zeigen ein REM-SE (Röntgenelektronenmikroskop-Sekundärelektronenkontrast) Bild, welches über EBSD-Analyse gewonnen wurde. Hierzu wird die EBSD-Analyse (EBSD: Electron Backscatter Diffraction; deutsch: Elektronenbeugung) kurz erläutert. Im Rahmen solch einer EBSD-Analyse kann auf mikroskopischer Ebene eine Charakterisierung der jeweiligen Struktur durchgeführt werden. Insbesondere können im Rahmen solch einer EBSD-Analyse die jeweilige Struktur der Schichten bestimmt, sowie in der Struktur auftretende Vorzugs-Texturierungen bestimmt werden. Hierzu wird im Rahmen der Probenpräparation eine Querschnittfläche, die senkrecht zu der Brennbahn-Ebene verläuft (siehe Fig. 1) durch die Röntgendrehanode hergestellt. Die Präparation einer entsprechenden Schlifffläche erfolgt insbesondere durch Einbetten, Schleifen, Polieren und Ätzen zumindest eines Abschnitts der erhaltenen Querschnittfläche der Röntgendrehanode. Optional kann die Oberfläche der Schlifffläche im Anschluss noch ionenpoliert wird (zur Entfernung der, durch den Schleifvorgang entstandenen Verformungsstruktur auf der Oberfläche). Dabei wird die zu untersuchende Schlifffläche so gewählt, dass sie einen Abschnitt der Brennbahn und einen Abschnitt des Trägerkörpers der Röntgendrehanode aufweist, so dass beide Abschnitte untersucht werden können. Die Messanordnung ist derart, dass der Elektronenstrahl unter einem Winkel von 30° auf die präparierte Schlifffläche auftrifft. Bei dem Rasterelektronenmikroskop (vorliegend: Carl Zeiss "Ultra Plus") beträgt der Abstand zwischen der Elektronenquelle (vorliegend: Feldemissionskathode) und der Probe 22,5 mm und der Abstand zwischen der Probe und der EBSD-Kamera (vorliegend: "Hikari XP CCD") beträgt 16,8 mm. Die in Klammern gemachten Angaben betreffen jeweils die von der Anmelderin verwendeten Gerätetypen, wobei grundsätzlich auch anderweitige Gerätetypen, welche die beschriebenen Funktionen ermöglichen, in entsprechender Weise verwendbar sind. Die Beschleunigungsspannung beträgt 20 kV, es wird eine 50-fache Vergrößerung eingestellt und der Abstand der einzelnen Pixel auf der Probe, die nacheinander abgetastet werden, beträgt 1 µm. Hierfür wurde für die Darstellung zusätzlich eine Software (vorliegend: OIM 7.3.1 von EDAX) verwendet. Dabei wird ein Korntoleranzwinkel von 15° eingestellt (was der übliche Wert zur Bestimmung von Korngrenzen mit großem Winkel ist) um die dargestellten Korngrenzen festzulegen. Es wurden in der Software keine Bereinigungen vorgenommen. Für die Korndarstellung wurden bei der Software sowohl der "Gray Scale Map Type" (deutsch: "Graustufen-Kartentyp") als auch der "Color Coded Map Type" (deutsch: "Farbcodierte Kartentyp") auf "Keine" gesetzt und für die "Boundaries" (deutsch: "Grenzen") wurde ein "Rotation Angle" (deutsch "Drehwinkel") von 15 bis 180 Grad festgelegt. Die Aufnahmen zeigen deutlich die Korngrenzen des Brennbahnbelags. Die globulare Kornstruktur der ersten Schicht A ist deutlich von der stängeligen Kornstruktur der zweiten Schicht B zu unterscheiden. Figur 3a zeigt eine Aufnahme mit einer ca. 50-fachen Vergrößerung so dass noch ein Abschnitt des Trägerkörpers C zu erkennen ist. Figur 3b zeigt dieselbe Aufnahme in einer ca. 250-fachen Vergrößerung. Die Kornstruktur der zweiten Schicht B ist deutlich von der Kornstruktur ersten Schicht A zu unterscheiden. Darüber hinaus sind in dieser Vergrößerung die Poren in der ersten Schicht A durch die pulvermetallurgische Herstellung zu erkennen.

### Beispiele:

### Beispiel 1:

Nachfolgend wird die Herstellung einer erfindungsgemäßen Röntgendrehanode gemäß einer Ausführungsform der vorliegenden Erfindung erläutert. Zunächst werden die Ausgangspulver für den Trägerkörper, sowie die Ausgangspulver für den Brennbahnbelag (erste Schicht) gemischt. Die Ausgangspulver für den Trägerkörper werden derart gewählt, dass für den Trägerkörper (abgesehen von Verunreinigungen) eine Zusammensetzung von 0,5 Gew.% Ti, 0,08 Gew.% Zirkonium, 0,005-0,04 Gew.% Kohlenstoff, weniger als 0,03 Gew.% Sauerstoff und der verbleibende Anteil Molybdän (nach Abschluss sämtlicher, im Rahmen der pulvermetallurgischen Herstellung durchgeführten Prozesse und Wärmebehandlungen) erhalten wird (d.h. TZM). Ferner werden die Ausgangspulver derart gewählt, dass für den Brennbahnbelag (abgesehen von Verunreinigungen) eine Zusammensetzung von 10 Gew.% Rhenium und 90 Gew.% Wolfram erhalten wird. Die Ausgangspulver werden im Verbund mit 400 Tonnen (entspricht 4 ^{∗} 10⁵ kg) pro Röntgendrehanode gepresst. Anschließend wird der erhaltene Körper bei Temperaturen im Bereich von 2.000°C - 2.300°C für 2 bis 24 Stunden gesintert. Der nach dem Sintern erhaltene Ausgangs-Körper (Sinterling) weist insbesondere eine relative Dichte von ca. 94% auf. Der nach dem Sintern erhaltene Ausgangs-Körper wird bei Temperaturen im Bereich von 1.300°C bis 1.500°C geschmiedet, wobei der Körper nach dem Schritt des Schmiedens einen Umformgrad im Bereich von 20-60% aufweist. Die Beschichtung des Trägerkörpers erfolgt mittels einer induktiv beheizten Plasmabrenner mit 50 mm Innendurchmesser und einer Leistung von 65 kW mit Spritzpulver aus einer Wolframlegierung mit 5 Gew.% Rheniumanteil in einer Pulverfraktion zwischen 15 und 63 µm. Das Spritzpulver wurde mit einer Förderrate von 30 g/min axial mittels Ar-Trägergas eingebracht. Vor Beginn der Pulverinjektion wurden der Trägerkörper auf 1500 °C erwärmt. Die Rotationsgeschwindigkeit des Trägerkörper betrug 10 U/min. Die Plasmakanone wurde zur konzentrisch zur Drehanodenachse verlaufenden Mittellinie des Brennbahnbelages seitlich bewegt, und zwar derart, dass die Achse der Plasmakanone kontinuierlich mit einer Geschwindigkeit von 2 mm/sec diese Mittellinie abwechselnd auf beide Seiten jeweils bis auf maximal 5 mm überschritten hat. In einem etwa 3 Minuten dauernden Beschichtungsvorgang wurde auf diese Weise durch ca. 20 übereinander abgeschiedene Einzelschichten ein Brennbahnbelag mit etwa 250 µm Gesamtdicke und 25 mm Breite aufgetragen. Nach Beendigung des Beschichtungsprozesses wird die auf unter 100 °C abgekühlten Drehanoden aus der Vakuumkammer entnommen und anschließend der Brennbahnbelag auf eine Stärke von 0,7 mm überschliffen. Abschließend wurden die derart endbearbeitete Drehanode einer Hochvakuumglühung bei einer Temperatur von 1600 °C 1 h oder länger unterzogen.

An der erfindungsgemäß ausgebildeten Röntgendrehanode wurde die Brennbahn an deren Lebensdauerende untersucht. Dabei konnte festgestellt werden, dass Risse die sich entlang der stängeligen Kornstruktur (bzw. stängeligen Korngrenzen) ausbreiten, jeweils entlang der Korngrenzen der globularen Struktur abgelenkt werden und somit mehrmals die Ausbreitungsrichtung ändern. Aufgrund dieser Rissablenkung entlang der globularen Struktur wird eine Rissausbreitung bis tief in die Brennbahn hinein vermieden. Auch konnte an der Oberfläche der Brennbahn an deren Lebensdauerende ein gleichmäßig verteiltes Rissmuster mit gleichmäßig ausgebildeten Rissen beobachtet werden. Demgegenüber ist an Vergleichs-Röntgendrehanoden, bei denen die Brennbahn nur durch Vakuum-Plasmaspritzen hergestellt wurde, zu beobachten, dass Risse sich entlang der Korngrenzen ungebremst tief in die Brennbahn hinein ausbreiten (und gegebenenfalls bis zu dem Trägerkörper hinunter). Darüber hinaus zeigte der Brennbahnbelag der erfindungsgemäßen Röntgendrehanode keine Kornausbrüche und eine reduzierte Anzahl von Anschmelzungen.

### Beispiel 2:

Figuren 4a und 4b zeigen schematisch die Aufarbeitung einer bereits verwendeten bzw. benutzen (bzw. gealterten) Röntgendrehanode, bei welcher der Brennbahnbelag 6 deutliche Alterungsspuren 7 aufweist. In Figur 4a wird gezeigt, dass sich auf dem Trägerkörper 2 der Brennbahnbelag 6 befindet, welcher bereits deutliche Gebrauchsspuren 7 an der Oberfläche 11 des Brennbahnbelags aufweist. Darüber hinaus umfasst die Röntgendrehanode einen Grafitkörper 9. Der Brennbahnbelag 6 wird nun derart abgeschliffen, dass keine Risse/Gebrauchsspuren mehr vorhanden sind, d.h. der Belag mit deutlichen Gebrauchsspuren 7 wird komplett abgeschliffen. Am Ende ist der Brennbahnbelag 6 nur noch zum Teil vorhanden (siehe Fig. 4b). Insbesondere wird der Brennbahnbelag 6 mit einer Schliffebene parallel zu der Brennbahnfläche auf eine Restdicke von 0,5 - 0,7 mm abgeschliffen (je nach Ausgangs-Dicke des Brennbahnbelags und der Tiefe der Gebrauchsspuren). Anschließend wird die erhaltene Schlifffläche mehrmals, mindestens zweimal, elektropoliert (zur Entfernung der, durch den Schleifvorgang bedingten Verformungsstruktur). Somit bleibt ein Teil des Brennbahnbelags 6, welcher pulvermetallurgisch hergestellt wurde, erhalten, (d.h. nur der Belag mit den Gebrauchsspuren 7 wird erneuert). Dann wird mittels induktivem Plasmaspritzen eine zweite Schicht 5 aufgetragen, so dass sich eine erneuerte Brennbahnfläche ergibt. Die Gesamtdicke des Brennbahnbelags entspricht dabei vorzugsweise der Gesamtdicke des Brennbahnbelags vor der ersten Alterung bzw. vor dem Abschleifen, damit beim Einsatz der Röntgendrehanode nach dem Rework der Ort der Entstehung der Röntgenstrahlen identisch ist verglichen mit der noch nicht gealterten Röntgendrehanode. Fig. 4a zeigt schematisch im Querschnitt die Brennbahn 6 mit Gebrauchsspuren 7 und in Fig. 4b wird der bereits erneuerte Brennbahnbelag aus erster Schicht 6 und zweiter Schicht 5 gezeigt, so dass sich der Gesamt-Brennbahnbelag 3 ergibt.

### Beispiel 3:

Figuren 5a und 5b zeigen schematisch die Aufarbeitung einer bereits verwendeten bzw. benutzten Röntgendrehanode, bei welcher der Brennbahnbelag deutliche Alterungsspuren aufweist. In Figur 5a wird gezeigt, dass sich auf dem Trägerkörper 2 der Brennbahnbelag 6 befindet, welcher bereits deutliche Gebrauchsspuren an der Oberfläche 11 aufweist. Darüber hinaus umfasst die Röntgendrehanode einen Grafitkörper 9. Der Brennfleck bzw. die Brennspur, d.h. die Auftreffstelle der Elektronen auf der Brennbahn, des Brennbahnbelags wird nun mit einer Kalotte mit dem Radius R abgedreht, so dass keine Risse/Gebrauchsspuren mehr vorhanden sind. Insbesondere wird die Brennbahn so abgedreht, dass ein Teil des Brennbahnbelags 6 erhalten bleibt, d.h. ein Teil des Brennbahnbelags 6, welcher pulvermetallurgisch hergestellt wurde, bleibt erhalten, so dass nur die gebrauchte Brennspur erneuert wird. Dann wird mittels induktivem Plasmaspritzen eine zweite Schicht 5 aufgetragen, so dass sich erneut eine planare Brennbahnfläche ergibt. Die Gesamtdicke des Brennbahnbelags entspricht nach dem Rework der Gesamtdicke des Brennbahnbelags vor dem Abschleifen, damit beim Einsatz der Röntgendrehanode nach dem Rework der Ort der Entstehung der Röntgenstrahlen identisch ist verglichen mit der noch nicht gealterten Röntgendrehanode (d.h. der Röntgendrehanode vor dem ersten Altern). Fig. 5a zeigt schematisch im Querschnitt die Brennbahn 6 mit der durch die Kalotte abgetragenen Brennbahnoberfläche 11 und in Fig. 5b wird die bereits erneuerte Brennbahn 5 mit 6 gezeigt. Vorzugsweise ist die Dicke der Brennbahn 5, d.h. der zweiten Schicht, am Punkt maximaler Materialabtragung mindestens 250 µm. Der Punkt maximaler Materialabtragung entspricht dem tiefsten Punkt in der Kalotte. Fig. 5 c zeigt eine lichtmikroskopische Aufnahme des Trägerkörpers 2 mit der pulvermetallurgischen ersten Schicht 6 und der plasmagespritzten zweiten Schicht 5. Die Brennbahnoberfläche 11 ist durch den Pfeil angezeigt.

## Patentansprüche

1. Röntgendrehanode (8) zur Erzeugung von Röntgenstrahlen, welche einen Trägerkörper (2) und mindestens einen ringförmigen, sich entlang einer Brennbahnfläche (10) erstreckenden Brennbahnbelag (3) auf dem Trägerkörper aufweist, wobei der Trägerkörper (2) aus Mo oder einer Mo-basierten Legierung besteht und der mindestens eine ringförmige Brennbahnbelag (3) aus W oder einer W-basierten Legierung besteht, **dadurch gekennzeichnet, dass** der Brennbahnbelag (3) ausgehend von dem Trägerkörper (2) in senkrechter Richtung zu der Brennbahnfläche (10) eine erste (6) und eine direkt darüber liegende zweite (5) Schicht aufweist, wobei die erste Schicht (6) eine von der zweiten Schicht (5) abweichende Kornstruktur aufweist.

2. Röntgendrehanode gemäß Anspruch 1, wobei die erste Schicht (6) des Brennbahnbelags eine globulare Kornstruktur aufweist und die zweite Schicht (5) eine stängelige Kornstruktur aufweist.

3. Röntgendrehanode nach einem der vorhergehenden Ansprüche, **dadurch gekennzeichnet, dass** die globulare Kornstruktur ausgehend vom Trägerkörper (2) in senkrechter Richtung zur Brennbahnfläche (10) ein mittleres Kornstreckungsverhältnis von ≤ 1 aufweist.

4. Röntgendrehanode nach einem der vorhergehenden Ansprüche, **dadurch gekennzeichnet, dass** die stängelige Kornstruktur ausgehend vom Trägerkörper (2) in senkrechter Richtung zur Brennbahnfläche (10) ein mittleres Kornstreckungsverhältnis von > 1 aufweist.

5. Röntgendrehanode nach einem der vorhergehenden Ansprüche, **dadurch gekennzeichnet, dass** die zweite Schicht (5) eine Schichtdicke von mindestens 250 µm aufweist.

6. Röntgendrehanode nach einem der vorhergehenden Ansprüche, wobei die Mo-basierte Legierung TZM oder MHC ist.

7. Röntgendrehanode nach einem der vorhergehenden Ansprüche, **dadurch gekennzeichnet, dass** die W-basierte Legierung eine W-Re Legierung ist.

8. Röntgendrehanode nach einem der vorhergehenden Ansprüche, **dadurch gekennzeichnet, dass** die Zusammensetzung der ersten Schicht (6) des Brennbahnbelags unterschiedlich von der Zusammensetzung der zweiten Schicht (5) des Brennbahnbelags ist.

9. Röntgendrehanode nach einem der vorhergehenden Ansprüche **dadurch gekennzeichnet, dass** die erste Schicht (6) des Brennbahnbelags pulvermetallurgisch und die zweite Schicht (5) des Brennbahnbelags durch Plasmaspritzen hergestellt ist.

10. Verfahren zur Herstellung einer Röntgendrehanode (8), welches die nachfolgenden Schritte aufweist:
a) Bereitstellen eines Röntgendrehanoden-Grundkörpers mit einem Trägerkörper (2) aus Mo oder einer Mo-basierten Legierung und mindestens einem auf dem Trägerkörper ringförmig ausgebildeten, sich entlang einer Brennbahnfläche erstreckenden Brennbahnbelagsabschnitt aus W oder einer W-basierten Legierung, sodass der Brennbahnbelagsabschnitt ausgehend von dem Trägerkörper in senkrechter Richtung zur Brennbahnfläche des Röntgendrehanoden-Grundkörpers eine erste Schicht (6) aufweist;
b) Aufbringen einer zweiten Schicht (5) aus W oder einer W-basierten Legierung direkt auf die erste Schicht des Brennbahnbelagsabschnitt durch ein thermisches Beschichtungsverfahren, sodass der Brennbahnbelagsabschnitt in senkrechter Richtung zur Brennbahnfläche des Röntgendrehanoden-Grundkörpers die erste und eine direkt darüber liegende zweite Schicht aufweist, wobei die erste Schicht (6) eine von der zweiten Schicht (5) abweichende Kornstruktur aufweist.

11. Verfahren nach Anspruch 10, wobei das Bereitstellen des Röntgendrehanoden-Grundkörpers mit der ersten Schicht den Schritt umfasst, dass der Trägerkörper (2) und die erste Schicht (6) pulvermetallurgisch im Verbund hergestellt sind.

12. Verfahren nach Anspruch 10, wobei das Bereitstellen des Röntgendrehanoden-Grundkörpers mit der ersten Schicht die Schritte umfasst: Bereitstellen eines gebrauchten Röntgendrehanoden-Grundkörper mit einem Trägerkörper und einer ersten Schicht, wobei der Trägerkörper (2) und die erste Schicht (6) pulvermetallurgisch im Verbund hergestellt wurden; und Abarbeiten des gebrauchten Anteils der ersten Schicht.

13. Verfahren nach einem der Ansprüche 10 bis 12, wobei das Aufbringen der zweiten Schicht (5) durch Plasmaspritzen erfolgt.

14. Verfahren nach einem der Ansprüche 10 bis 13, wobei das Aufbringen der zweiten Schicht (5) durch Plasmaspritzen mehrlagig erfolgt.

15. Verfahren nach einem der Ansprüche 10 bis 14, **dadurch gekennzeichnet, dass** nach dem Aufbringen der zweiten Schicht eine Wärmebehandlung der Röntgendrehanode durchgeführt wird.

16. Verfahren nach einem der Ansprüche 10 bis 15, **dadurch gekennzeichnet, dass** nach dem Aufbringen der zweiten Schicht die Wärmebehandlung der Röntgendrehanode bei ≥ 1350°C durchgeführt wird.
